# EUROPÄISCHE PATENTSCHRIFT

(11) **EP 0 289 775 B1**
(45) Veröffentlichungstag und Bekanntmachung des Hinweises auf die Patenterteilung: **09.12.1992**
(21) Anmeldenummer: 88104904.3
(22) Anmeldetag: 26.03.1988
(51) Int. Cl.: B21B 1/22, B21B 27/00, C22F 1/04

(54) **Tiefziehfähiges Blech oder Band aus Aluminium oder Aluminiumlegierungen sowie Verfahren zu seiner Herstellung**
Deep-drawable sheet or strip made from aluminium or aluminium alloys, and process for its manufacture
Tôle ou bande en aluminium ou en alliage d'aluminium, apte à l'emboutissage profond et procédé pour sa fabrication

(30) Priorität: 25.04.1987 DE 3713909
(43) Veröffentlichungstag der Anmeldung: 09.11.1988
(73) Patentinhaber: VAW Aluminium AG, D-53117 Bonn (DE)
(72) Erfinder: Ostermann, Friedrich, Dr., D-5309 Meckenheim-Merl (DE); Dumont, Christian, Dr., D-5303 Bornheim (DE); Balbach, Rainer, Dipl.-Ing., D-7101 Massenbachhausen (DE); Söllner, Gerhard, Dipl.-Ing., D-5205 St.-Augustin 1 (DE)
(74) Vertreter: Müller-Wolff, Thomas, Dipl.-Ing.

(56) Entgegenhaltungen:
- EP-A- 0 035 718
- DE-A- 2 001 915
- DE-A- 2 549 249
- GB-A- 2 118 575

## Beschreibung

Die Erfindung betrifft ein tiefziehfähiges Blech, Band o.dgl. aus Nicht-Eisenmetall oder Legierungen daraus, insbesondere aus Aluminium, mit einer für das Tiefziehen vorbehandelten Oberfläche sowie ein Verfahren zu seiner Herstellung.

Ein tiefziehfähiges Blech der eingangs genannten Art ist aus der DE-A 30 08 679 bekannt. Es weist - bedingt durch das angewandte Aufrauhverfahren - eine ungleichmäßige Mikrorauhigkeit von etwa 0,8 bis 5 µm mit an der Oberfläche fein verteilten, überwiegend schlanken Spitzen auf. Die Ungleichmäßigkeit bezieht sich auf die Höhe und den Durchmesser der Spitzen bzw. im Abstand und dem Umriß der Vertiefungen in der Oberfläche. In Verbindung mit dem Niederhalter sollen beim Tiefziehen die Vertiefungen abgedichtet werden, so daß die aufgenommene Schmiermittelfüllung eingeschlossen bleibt (s. Spalte 3, Zeile 60 ff.).

Um diesen Effekt zu erreichen, wird nach dem bekannten Verfahren gemäß DE-OS 30 08 679 die Walzenoberfläche durch Sandstrahlung aufgerauht und damit die erwünschte Mikrooberfläche durch Nachwalzen des Bleches oder Bandes hergestellt.

Bei dem in bekannter Weise aufgerauhten, tiefziehfähigen Blech oder Band gemäß DE-OS 30 08 679 sind die Vertiefungen für den Schmierstoff zwar gegeneinander versetzt angeordnet, jedoch zeigt eine genauere Untersuchung, daß die Mikrovertiefungen untereinander verbunden sind, so daß die aufgenommene Schmiermittelfüllung seitlich abfließen kann.

Aufgabe der vorliegenden Erfindung ist es, bei einem tiefziehfähigen Blech oder einem tiefziehfähigen Band der eingangs genannten Art einen hydrodynamischen Druckaufbau im Quetschspalt zwischen Werkzeugoberfläche und Blechrauhigkeitsspitzen zu ermöglichen und damit die Gleiteigenschaften im Ziehwerkzeug zu verbessern und die Ziehkraft um mindestens 30 % gegenüber herkömmlichen Oberflächen zu verringern.

Diese Aufgabe wird durch ein Blech gelöst, das die Merkmale gemäß Patentanspruch 1 besitzt; ein Verfahren zu seiner Herstellung wird in Patentanspruch 5 angegeben.

Eine besonders günstige Mikrooberfläche für die Vermeidung von Falten- und Rißbildung ist durch eine Wabendichte von 10 - 250 Waben pro mm² zu erzielen. Im Vorzugsbereich von zwischen 100 - 140 Waben pro mm² stellt sich eine besonders hohe Ziehreserve (nach Engelhardt) von mindestens 28 % ein, wobei der Wabendurchmesser 20 - 200 µm, vorzugsweise 80 - 100 µm beträgt. Der Wabendurchmesser entspricht dem Durchmesser des die wabenförmige Struktur unfassenden Kreises.

Die erfindungsgemäße Mikrooberfläche in Wabenstruktur wird durch entsprechend präparierte Walzen bei einem Abwalzgrad > 6 % im letzten Kaltwalzstich erzeugt. Die damit hergestellten Aluminiumbleche oder -bänder eignen sich für das Tief-, Streck- und Abstreckziehen aller Legierungstypen des Aluminium.

Im folgenden wird die Erfindung anhand eines schematisierten Ausführungsbeispieles näher erläutert. Es zeigen:
- Fig. 1 =: Mikrooberfläche des erfindungsgemäßen tiefziehfähigen Bleches,
- Fig. 2 =: Vergleichsoberfläche nach DE-OS 30 08 679,
- Fig. 3 =: Quetschströmung zwischen Werkzeug und Blech bei einem erfindungsgemäß tiefgezogenen Blech.

In Fig. 1 ist die tragende Fläche der Wabenstruktur mit 1 und die Schmierstoff-Füllung mit 2 bezeichnet. Man erkennt, daß die Wabenstruktur wie eine Schmierstoff-Tasche ausgebildet ist, bei der der Schmierstoff allseitig umschlossen ist.

Fig. 2 zeigt die Mikrooberfläche einer mittels sandgestrahlter Walze herstellten Blechoberfläche. Die tragenden Rauhigkeitsspitzen 3 sind vom Schmierstoff 4 umgeben, der seitlich in kanalartigen Öffnungen abfließen kann. Ein stabiler Druckaufbau kommt dadurch nicht zustand, da der Schmierfilm nicht mit konstanter Gleichmäßigkeit ausgebildet ist und an den höherbelasteten Stellen abreißt.

Fig. 3 zeigt einen Querschnitt durch das erfindungsgemäß hergestellte tiefziehfähige Blech 5 und einen Niederhalter 6 im Bereich der Verformungszone. Durch die Relativbewegung zwischen Blech und Werkzeug wird ein hydrodynamischer Druck im Spalt 8 zwischen Blech 5 und Niederhalter 6 aufgebaut. Die Quetschströmung des Schmiermittels ist durch Pfeile 7 angedeutet.

Im folgenden wird ein Vergleichsversuch zwischen dem erfindungsgemäß hergestellten tiefziehfähigen Blech mit Wabenstruktur aus der Legierung AlMg5Mn, einem Vergleichsblech nach DE-OS 30 08 679 und einem mittels geschliffenen Walzen hergestellten Blech (mill finish) gleicher Legierung durchgeführt. Die jeweilige Oberfläche wurde durch Aufnahmen mit dem Rasterelektronenmikroskop festgehalten. Es zeigen im Maßstab 1 : 100:
- Fig. 4 =: Oberfläche des erfindungsgemäßen Bleches
- Fig. 5 =: Oberfläche nach DE-OS 30 08 679
- Fig. 6 =: Oberfläche eines Standardbleches (mill finish)

Aus der Legierung AlMg5Mn (Norm AA 5182) wurde ein Blech mit der Dicke 1,25 mm, Zustand: weich, hergestellt. In der ersten Zeile der nachfolgenden Tabelle sind die Blechoberflächen mit (1) unregelmäßig für DE-OS 30 08 679, (2) Wabenstruktur für das erfindungsgemäß behandelte Blech und (3) mit finish für ein mittels geschliffenen Walzen hergestelltes Blech angegeben. In der zweiten Zeile sind die Oberflächenrauhigkeiten RA nach DIN 4768, gemessen parallel zur Walzrichtung, angegeben, in Zeile drei die Oberflächenrauhigkeiten senkrecht zur Walzrichtung. In Zeile vier ist die Ziehreserve nach Engelhardt angegeben und in Zeile fünf die Ziehkraft in kN für das jeweils untersuchte Blech.

Es wurden Näpfe mit kugelförmigem Boden, Durchmesser 125 mm, hergestellt. Die Ergebnisse der Tabelle zeigen die überraschenden Eigenschaften des erfindungsgemäß hergestellten Bleches mit einer Steigerung der Ziehreserve um 6 % und einer Verminderung der Ziehkraft um 30 kN.

## Patentansprüche

1. Tiefziehfähiges Blech, Band o.dgl. aus Nicht-Eisenmetall oder Legierungen daraus, insbesondere aus Aluminium, mit einer für das Tiefziehen vorbehandelten Oberfläche, dadurch gekennzeichnet, daß die Oberfläche Mikrorauhigkeiten von Ra = 0,1 - 0,8 µm bei einer gleichmäßigen, wabenförmigen Struktur aufweist, wobei der Wabendurchmesser 20 - 200 µm, vorzugsweise 80 - 100 µm beträgt.

2. Tiefziehfähiges Blech nach Anspruch 1, dadurch gekennzeichnet, daß die Wabenstruktur (1) aus einer Wabenwand (8) mit konstanter Wabenhöhe H und einer Wanddicke D gebildet wird, wobei das Verhältnis von H : D = 0,1 - 1,2 : 1 beträgt.

3. Tiefziehfähiges Blech nach einem der vorhergehenden Ansprüche, dadurch gekennzeichnet, daß die Wanddicke D, die dem Wabenabstand entspricht, über die gesamte wabenförmige Struktur des Bleches um ± 5 % schwankt.

4. Tiefziehfähiges Blech nach einem der vorhergehenden Ansprüche, dadurch gekennzeichnet, daß die Wabendichte zwischen 10 und 250, vorzugsweise 100 - 140 Waben pro mm² liegt.

5. Verfahren zur Herstellung eines tief-, streck- und abstreckziehfähigen Bleches, Bandes o.dgl., gemäß einem der vorhergehenden Ansprüche, wobei die Oberflächenfeinstruktur durch Walzen im letzten Walzgang eingestellt wird, dadurch gekennzeichnet, daß der Abwalzgrad beim letzten Kaltwalzstich > 6 % beträgt.

## Claims

1. A sheet, strip or the like for deep drawing, made of non-ferrous metal or alloys thereof, more particularly aluminium, and with a surface pretreated for deep drawing, characterised in that the surface has a micro-roughness of Ra = 0.1 - 0.8 µm with a uniform honeycomb structure, the honeycomb cell diameter being 20 - 200 µm, preferably 80 - 100 µm.

2. A sheet for deep drawing according to claim 1, characterised in that the honeycomb structure (1) comprises a wall (8) having a constant height (H) and a thickness (D), the ratio of H to D being 0.1 - 1.2 : 1.

3. A sheet for deep drawing according to any of the preceding claims, characterised in that the wall thickness (D), which is equal to the cell spacing, fluctuates by ± 5% over the entire honeycomb structure of the sheet.

4. A sheet for deep drawing according to any of the preceding claims, characterised in that the honeycomb density is between 10 and 250, preferably 100 - 140 cells per mm².

5. A method of producing a sheet, strip or the like suitable for deep drawing, stretch-forming and ironing according to any of the preceding claims, the fine surface structure being produced by rollers during the last pass, characterised in that the degree of compaction during the last pass through the cold rollers is > 6%.

## Revendications

1. Tôle, feuillard ou analogue apte à l'emboutissage profond, en métal non ferreux ou en alliages de ce dernier, en particulier en aluminium, ayant une surface prétraitée pour l'emboutissage profond, caractérisé en ce que la surface présente des microrugosités de Ra = 0,1 - 0,8 µm avec une structure régulière en nids d'abeille, le diamètre des nids d'abeille étant de 20 - 200 µm, de préférence de 80 - 100 µm.

2. Tôle apte à l'emboutissage profond selon la revendication 1, caractérisée en ce que la structure (1) en nids d'abeille est formée d'une cloison (8) de nids d'abeille ayant une hauteur constante H et une épaisseur D, le rapport de H : D = 0,1 - 1,2 : 1.

3. Tôle apte à l'emboutissage profond selon l'une des revendications précédentes, caractérisée en ce que l'épaisseur D de la cloison, qui correspond à la distance séparant les nids d'abeille, fluctue de ± 5 % dans la totalité de la structure en nids d'abeille de la tôle.

4. Tôle apte à l'emboutissage profond selon l'une des revendications précédentes, caractérisée en ce que la densité des nids d'abeille est comprise entre 10 et 250, de préférence 100 - 140 nids d'abeille par mm².

5. Procédé de production d'une tôle, d'un feuillard ou analogue apte à l'emboutissage profond, à l'étirage ou à l'étirage à anneau, caractérisé en ce que le taux de laminage à la dernière passe de laminage à froid est > 6%, la structure fine de la surface étant établie par laminage, à la dernière passe de laminage.
